# EUROPÄISCHE PATENTSCHRIFT

(11) **EP 0 579 914 B1**
(45) Veröffentlichungstag und Bekanntmachung des Hinweises auf die Patenterteilung: **21.01.1998**
(21) Anmeldenummer: 93107451.2
(22) Anmeldetag: 07.05.1993
(51) Int. Cl.: B44C 1/14, B44C 3/08, B41M 1/24

(54) **Verfahren zum Beschichten einer transparenten Trägerplatte**
Process for coating a transparent support plate
Procédé de revêtement d'une plaque support transparente

(30) Priorität: 24.07.1992 DE 4224463
(43) Veröffentlichungstag der Anmeldung: 26.01.1994
(73) Patentinhaber: FRITZ BORSI KG, D-77602 Offenburg (DE)
(72) Erfinder: Kall, Klaus, W-7601 Schutterwald/Offbg. (DE)
(74) Vertreter: Goddar, Heinz J., Dr.

(56) Entgegenhaltungen:
- DE-A- 3 337 128
- US-A- 4 393 120
- US-A- 5 091 232

## Beschreibung

Die Erfindung betrifft ein Verfahren zum Aufbringen einer Beschichtung, umfassend eine Farbschicht und eine daran angrenzende, im Rollenprägeverfahren aufgebrachte, metallische Prägefolie, auf eine Seite einer transparenten, ggf. aus klarem Acrylglas bestehenden Trägerplatte.

Aus der DE-PS 38 08 689 ist ein Verfahren der vorstehend beschriebenen Art bekannt, bei dem zum selektiven, bereichsweisen Beschichten einer transparenten, ggf. aus klarem Acrylglas bestehenden Trägerplatte mit einer insbesondere metallischen Prägefolien Beschichtung auf die Trägerplatte zunächst im Siebdruckverfahren eine Abdeckfolie aufgebracht wird, welche lediglich die nicht zu beschichtenden Bereiche der Tragerplatte abdeckt, woraufhin im Rollenprägeverfahren die Prägefolie auf die gesamte die Abdeckfolie tragende Flache der Tragerplatte aufgebracht, anschließend die Abdeckfolie von der Tragerplatte abgezogen und vorzugsweise im Siebdruckverfahren auf die Tragerplatte eine die mittels der Prägefolienbeschichtung bewirkte Farbgebung unterstützende Farbschicht aufgebracht wird, wobei die Farbschicht auf der auch die Prägefolienbeschichtung tragenden Beschichtungsseite der Trägerplatte angeordnet wird. Bei dem gattungsgemäßen Verfahren wird unter dem "Unterstützen" der durch die Prägefolienbeschichtung bewirkten Farbgebung verstanden, daß beispielsweise in Kombination mit einer Goldprägeschicht eine Farbschicht verwendet wird, die dem Goldton der Goldprägeschicht nahekommt.

Das bekannte Verfahren hat sich durchaus bewährt. Als ungünstig hat es sich allerdings in manchen Anwendungsfällen herausgestellt, daß zur Erzielung des erwünschten Goldtones Goldprägefolien verwendet werden müssen, die verhältnismäßig kostenaufwendig sind. Außerdem kann einer bestimmten Trägerplatte infolge der einheitlich zur Unterstützung der durch die Prägefolienbeschichtung bewirkten Farbgebung verwendeten gelben Farbe lediglich ein ganz bestimmter Farbton über die gesamte Fläche gegeben werden.

Der Erfindung liegt die Aufgabe zugrunde, das gattungsgemäße Verfahren dahingehend weiterzubilden, daß Trägerplatten mit metallischem ästhetischen Eindruck in der Draufsicht mit verringertem Kostenaufwand hergestellt werden können, wobei es auch möglich sein soll, unter Verwendung einer einzigen metallischen Prägefolie unterschiedliche metallische Farbtöne in verschiedenen Bereichen der Trägerplatte zu erzeugen.

Erfindungsgemäß wird diese Aufgabe dadurch gelöst, daß die Farbschicht aus mindestens einer den an sich durch die Prägefolie bewirkten Farbton der Beschichtung in einen anderen Farbton umwandelnden Farbe zumindest in einem bestimmten Bereich der Trägerplatte angeordnet wird.

Dabei kann vorgesehen sein, daß in bestimmten Bereichen der Trägerplatte unterschiedliche Farben für die Farbschicht verwendet werden.

Die Erfindung schlägt auch vor, daß die Farbschicht an der der Trägerplatte zugewandten Seite der Prägefolie angeordnet wird.

Nach der Erfindung kann auch vorgesehen sein, daß die Farbschicht an der der Trägerplatte abgewandten Seite der Prägefolie angeordnet wird.

Eine weitere Ausführungsform der Erfindung sieht auch vor, daß auf die Trägerplatte im Siebdruckverfahren eine Abdeckfolie aufgebracht wird, welche lediglich die nicht zu beschichtenden Bereiche der Trägerplatte abdeckt, woraufhin die Prägefolie auf die gesamte die Abdeckfolie tragende Flache der Trägerplatte aufgebracht wird und die Abdeckfolie schließlich von der Trägerplatte abgezogen wird.

Nach der Erfindung kann auch so vorgegangen werden, daß die Farbschicht unmittelbar auf die Trägerplatte aufgebracht wird.

Das erfindungsgemäße Verfahren kann auch dadurch gekennzeichnet sein, daß die Farbschicht nach dem Aufbringen der Prägefolie auf diese aufgebracht wird.

Dabei kann vorgesehen sein, daß die Farbschicht nach dem Aufbringen der Abdeckfolie auf die diese tragende Trägerplatte aufgebracht wird.

Auch kann nach der Erfindung vorgesehen sein, daß die Farbschicht vor dem Abziehen der Abdeckfolie auf die Prägefolie aufgebracht wird.

Die Erfindung schlägt auch vor, daß die Farbschicht nach dem Abziehen der Abdeckfolie aufgebracht wird.

Weiterhin kann nach der Erfindung vorgesehen sein, daß die Farbschicht selektiv ausschließlich in den mit der Prägefolie beschichteten bzw. zu beschichtenden Bereichen aufgebracht wird.

Nach der Erfindung kann auch so vorgegangen werden, daß die Farbschicht im Siebdruckverfahren aufgebracht wird.

Auch kann nach der Erfindung vorgesehen sein, daß für die Farbschicht eine Farbfolie, vorzugsweise aus Kunststoff bestehend, verwendet wird.

Ferner schlägt die Erfindung vor, daß die Beschichtung auf die Vorderseite der Trägerplatte aufgebracht wird.

Nach der Erfindung kann auch vorgesehen sein, daß die Beschichtung auf die Rückseite der Trägerplatte aufgebracht wird.

Auch kann nach der Erfindung vorgesehen sein, daß für das Aufbringen der Prägefolie eine Konterfolie verwendet wird.

Schließlich schlägt die Erfindung in einer besonderen Ausführungsform auch vor, daß als Prägefolie eine Silberfolie und für die Farbschicht mindestens bereichsweise den an sich durch die Silberfolie bewirkten Silberton der Beschichtung in einen Goldton umwandelnde gelbe Farbe verwendet werden.

Der Erfindung liegt die überraschende Erkenntnis zugrunde, daß es gelingt, in Weiterbildung der in der DE-PS 38 08 689 beschriebenen Lehre unter Verwendung einer metallischen Prägefolie mit bestimmtem Farbton, beispielsweise unter Verwendung einer Silberfolie, auf die weiter unten noch, auf eine spezielle Ausführungsform bezogen, weiter eingegangen wird, entweder über die gesamte Fläche der Trägerplatte oder aber auch nur bereichsweise andere metallische Farbtöne zu erzielen, indem zumindest bereichsweise eine Farbschicht aus einer Farbe eingesetzt wird, die den durch die metallische Prägefolie bewirkten Farbton abwandelt. Wird also beispielsweise in Kombination mit einer Silberfolie eine gelbe Farbschicht verwendet, so entsteht in den betreffenden Bereichen der Trägerplatte, ggf. auch insgesamt über die Trägerplatte, ein Goldton. Dies gibt zum Beispiel die Möglichkeit, Beschichtungssyteme mit intensivem Goldton auf Trägerplatten zu erhalten, bei denen in Kombination mit einer Silber-Prägefolie eine gelbe Farbschicht, die sehr preiswert ist, verwendet wird. Es war gänzlich unerwartet, daß es tatsächlich durch eine gelbe Farbschicht gelingt, den intensiven Silberton der Silber-Prägefolie in einen intensiven, befriedigenden Goldton zu verwandeln.

Durch das erfindungsgemäße Verfahren wird auch die Möglichkeit geschaffen, unmittelbar nebeneinanderliegend in verschiedenen Bereichen der Trägerplatte unterschiedliche metallische Farbtongebungen unter Verwendung einer durchgehenden metallischen Prägefolie, z. B. einer Silberfolie, zu erhalten. Hierdurch ist es beispielsweise möglich, auf einer silbern spiegelnden Trägerplatte bestimmte Bereiche "münzenartig" mit einem Goldton zu versehen. Die ästhetische Vielzahl, die mittels der erfindungsgemäßen Maßnahme realisiert werden kann, ist für den Designer ausgesprochen attraktiv.

Weitere Merkmale und Vorteile der Erfindung ergeben sich aus der nachstehenden Beschreibung, in der ein Ausführungsbeispiel anhand der schematischen Zeichnung im einzelnen erläutert ist.

Die aus einer einzigen Figur bestehende Zeichnung zeigt ein Ausführungsbeispiel einer Trägerplatte nach der Erfindung im Schnitt.

Eine vorzugsweise aus klarem Acrylglas bestehende Trägerplatte 10 trägt auf ihrer Rückseite eine gelbe Farbschicht 14, die im Siebdruckverfahren aufgebracht worden ist, sowie im Anschluß hieran eine Silber-Prägefolienbeschichtung 12, die im Rollenprägeverfahren auf die mit der Farbschicht 14 versehene Trägerplatte aufgebracht worden ist.

Das Aufbringen der Prägefolie 12, der Farbschicht 14 und ggf. der in der Zeichnung nicht gezeigten Abdeckfolie etc., insgesamt die Herstellung der Gesamtbeschichtung, können bzw. kann in der Weise erfolgen, wie dies in der DE-PS 38 08 689 beschrieben ist, so daß hierauf zur Ergänzung des Erfindungsgedankens in vollem Umfang Bezug genommen wird.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung in ihren verschiedenen Ausführungsformen wesentlich sein.

### BEZUGSZEICHENLISTE

- 10: Trägerplatte
- 12: Prägefolie
- 14: Farbschicht

## Patentansprüche

1. Verfahren zum Aufbringen einer Beschichtung, umfassend eine Farbschicht und eine daran angrenzende, im Rollenprägeverfahren aufgebrachte, metallische Prägefolie, auf eine Seite einer transparenten, ggf. aus klarem Acrylglas bestehenden Trägerplatte, dadurch gekennzeichnet, daß die Farbschicht aus mindestens einer den an sich durch die Prägefolie bewirkten Farbton der Beschichtung in einen anderen Farbton umwandelnden Farbe zumindest in einem bestimmten Bereich der Trägerplatte angeordnet wird.

2. Verfahren nach Anspruch 1, dadurch gekennzeichnet, daß in bestimmten Bereichen der Trägerplatte unterschiedliche Farben für die Farbschicht verwendet werden.

3. Verfahren nach Anspruch 1 oder 2, dadurch gekennzeichnet, daß die Farbschicht an der der Trägerplatte zugewandten Seite der Prägefolie angeordnet wird.

4. Verfahren nach Anspruch 1 oder 2, dadurch gekennzeichnet, daß die Farbschicht an der der Trägerplatte abgewandten Seite der Prägefolie angeordnet wird.

5. Verfahren nach Anspruch 1, dadurch gekennzeichnet, daß auf die Trägerplatte im Siebdruckverfahren eine Abdeckfolie aufgebracht wird, welche lediglich die nicht zu beschichtenden Bereiche der Trägerplatte abdeckt, woraufhin die Prägefolie auf die gesamte die Abdeckfolie tragende Fläche der Trägerplatte aufgebracht wird und die Abdeckfolie schließlich von der Trägerplatte abgezogen wird.

6. Verfahren nach einem der vorangehenden Ansprüche, dadurch gekennzeichnet, daß die Farbschicht unmittelbar auf die Trägerplatte aufgebracht wird.

7. Verfahren nach einem der Ansprüche 1 bis 5, dadurch gekennzeichnet, daß die Farbschicht nach dem Aufbringen der Prägefolie auf diese aufgebracht wird.

8. Verfahren nach Anspruch 5, dadurch gekennzeichnet, daß die Farbschicht nach dem Aufbringen der Abdeckfolie auf die diese tragende Trägerplatte aufgebracht wird.

9. Verfahren nach Anspruch 8, dadurch gekennzeichnet, daß die Farbschicht vor dem Abziehen der Abdeckfolie auf die Prägefolie aufgebracht wird.

10. Verfahren nach Anspruch 8, dadurch gekennzeichnet, daß die Farbschicht nach dem Abziehen der Abdeckfolie aufgebracht wird.

11. Verfahren nach einem der Ansprüche 5 bis 10, dadurch gekennzeichnet, daß die Farbschicht selektiv ausschließlich in den mit der Prägefolie beschichteten bzw. zu beschichtenden Bereichen aufgebracht wird.

12. Verfahren nach einem der vorangehenden Ansprüche, dadurch gekennzeichnet, daß die Farbschicht im Siebdruckverfahren aufgebracht wird.

13. Verfahren nach einem der Ansprüche 1 bis 11, dadurch gekennzeichnet, daß für die Farbschicht eine Farbfolie, vorzugsweise aus Kunststoff bestehend, verwendet wird.

14. Verfahren nach einem der vorangehenden Ansprüche, dadurch gekennzeichnet, daß die Beschichtung auf die Vorderseite der Trägerplatte aufgebracht wird.

15. Verfahren nach einem der Ansprüche 1 bis 13, dadurch gekennzeichnet, daß die Beschichtung auf die Rückseite der Trägerplatte aufgebracht wird.

16. Verfahren nach Anspruch 15, dadurch gekennzeichnet, daß für das Aufbringen der Prägefolie eine Konterfolie verwendet wird.

17. Verfahren nach einem der vorangehenden Ansprüche, dadurch gekennzeichnet, daß als Prägefolie eine Silberfolie und für die Farbschicht mindestens bereichsweise den an sich durch die Silberfolie bewirkten Silberton der Beschichtung in einen Goldton umwandelnde gelbe Farbe verwendet werden.

## Claims

1. A method of applying a coating, comprising a coloured coating and a metallic embossed foil adjacent the same and applied by the reel embossing process, to one side of a transparent support plate which may consist of clear acrylic glass, characterised in that the coloured coating consisting of at least one colour which converts to a different hue the coating hue produced per se by the embossed foil, is disposed at least in a specific zone of the support plate.

2. A method according to claim 1, characterised in that different colours are used for the coloured coating in specific zones of the support plate.

3. A method according to claim 1 or 2, characterised in that the coloured coating is disposed on that side of the embossed foil which faces the support plate.

4. A method according to claim 1 or 2, characterised in that the coloured coating is disposed on that side of the embossed foil which is remote from the support plate.

5. A method according to claim 1, characterised in that a cover foil which covers only those zones of the support plate which are not to be coated, is applied by the screen printing process to the support plate, whereupon the embossed foil is applied to the entire support plate surface bearing the cover foil and the latter is finally removed from the support plate.

6. A method according to any one of the preceding claims, characterised in that the coloured coating is applied directly to the support plate.

7. A method according to any one of claims 1 to 5, characterised in that the coloured coating is applied to the embossed foil after the latter has been applied.

8. A method according to claim 5, characterised in that the coloured coating is applied to the support plate bearing the cover foil after the latter has been applied.

9. A method according to claim 8, characterised in that the coloured coating is applied to the embossed foil before removal of the cover foil.

10. A method according to claim 8, characterised in that the coloured coating is applied after the removal of the cover foil.

11. A method according to any one of claims 5 to 10, characterised in that the coloured coating is applied selectively solely in the zones which have already been coated or which are to be coated with the embossed foil.

12. A method according to any one of the preceding claims, characterised in that the coloured coating is applied by the screen printing process.

13. A method according to any one of claims 1 to 11, characterised in that a coloured foil, preferably consisting of plastic, is used for the coloured coating.

14. A method according to any one of the preceding claims, characterised in that the coating is applied to the front of the support plate.

15. A method according to any one of claims 1 to 13, characterised in that the coating is applied to the back of the support plate.

16. A method according to claim 15, characterised in that a transfer foil is used for the application of the embossed foil.

17. A method according to any one of the preceding claims, characterised in that the embossed foil used is a silver foil and for the coloured coating use is made, at least in zones, of yellow colour which converts to a gold hue the silver hue produced in the coating per se by the silver foil.

## Revendications

1. Procédé d'application d'un revêtement, comprenant une couche de couleur et une feuille à estamper métallique adjacente à celle-ci déposée au moyen d'un procédé d'estampage au rouleau sur un côté d'une plaque support transparente, composée éventuellement de Plexiglas clair, caractérisé en ce que la couche de couleur est appliquée à partir d'au moins une couleur transformant la teinte de couleur générée en soi par la feuille à estamper du revêtement en une autre teinte de couleur, au moins dans une zone déterminée de la plaque support.

2. Procédé selon la revendication 1, caractérisé en ce que différentes couleurs sont utilisées pour la couche de couleur dans des zones déterminées de la plaque support.

3. Procédé selon la revendication 1 ou 2, caractérisé en ce que la couche de couleur est appliquée sur le côté de la feuille à estamper orientée vers la plaque support.

4. Procédé selon la revendication 1 ou 2, caractérisé en ce que la couche de couleur est appliquée sur le côté de la feuille à estamper opposé à la plaque support.

5. Procédé selon la revendication 1, caractérisé en ce qu'il est déposé sur la plaque support au moyen d'un procédé de sérigraphie, une feuille de recouvrement, qui ne recouvre que les seules zones de la plaque support ne devant pas être revêtues, la feuille à estamper étant ensuite appliquée sur l'ensemble de la surface de la plaque support supportant la feuille de recouvrement, la feuille de recouvrement étant enfin retirée de la plaque support.

6. Procédé selon l'une des revendications précédentes, caractérisé en ce que la couche de couleur est directement appliquée sur la plaque support.

7. Procédé selon l'une des revendications 1 à 5, caractérise en ce que la couche de couleur est appliquée une fois déposée sur celle-ci la feuille à estamper.

8. Procédé selon la revendication 5, caractérisé en ce que la couche de couleur est appliquée une fois déposée la feuille de recouvrement sur la plaque support supportent celle-ci.

9. Procédé selon la revendication 8, caractérisé en ce que la couche de couleur est appliquée sur la feuille à estamper avant que l'on ne retire la feuille de recouvrement.

10. Procédé selon la revendication 8, caractérisé en ce que la couche de couleur est appliquée après que l'on ait retiré la feuille de recouvrement.

11. Procédé selon l'une des revendications 5 à 10, caractérisé en ce que la couche de couleur est appliquée de façon sélective, uniquement dans les zones revêtues ou éventuellement à revêtir de la feuille à estamper.

12. Procédé selon l'une des revendications précédentes, caractérisé en ce que la couche de couleur est appliquée selon un procédé de sérigraphie.

13. Procédé selon l'une des revendications 1 à 11, caractérisé en ce qu'il est utilisé pour la couche de couleur une feuille de couleur, composée de préférence de plastique.

14. Procédé selon l'une des revendications précédentes, caractérisé en ce que le revêtement est appliqué sur la face avant de la plaque support.

15. Procédé selon l'une des revendications 1 à 13, caractérisé en ce que le revêtement est appliqué sur la face arrière de la plaque support.

16. Procédé selon la revendication 15, caractérisé en ce qu'il est utilisé une contre-feuille pour l'application de la feuille à estamper.

17. Procédé selon l'une des revendications précédentes, caractérisé en ce qu'il est utilisé en tant que feuille à estamper une feuille d'argent et pour la couche de couleur, au moins par zones, la couleur jaune transformant le ton argenté généré en soi par la feuille d'argent en un ton doré.
